# FASCICULE DE BREVET EUROPEEN

(11) **EP 3 592 875 B1**
(45) Date de publication et mention de la délivrance du brevet: **01.05.2024**
(21) Numéro de dépôt: 18714563.6
(22) Date de dépôt: 01.03.2018
(51) Int. Cl.: C22C 21/08, C22F 1/05, C25D 11/04

(54) **ELEMENTS DE CHAMBRES A VIDE EN ALLIAGE D'ALUMINIUM STABLES A HAUTE TEMPERATURE**
BEI HOHER TEMPERATUR STABILE VAKUUMKAMMERELEMENTE AUS ALUMINIUMLEGIERUNG
ALUMINIUM ALLOY VACUUM CHAMBER ELEMENTS WHICH ARE STABLE AT HIGH TEMPERATURE

(30) Priorité: 10.03.2017 FR 1751981
(43) Date de publication de la demande: 15.01.2020
(73) Titulaire: Constellium Issoire, 63500 Issoire (FR)
(72) Inventeur: DELGRANGE, Guillaume, 69004 Lyon (FR); CHABRIOL, Christophe, 38260 Champier (FR); BERNES, Romain-Fabrice, 68500 Issoire (FR)
(74) Mandataire: Constellium - Propriété Industrielle
(86) Numéro de dépôt international: PCT/FR2018/050481
(87) Numéro de publication internationale: WO 2018/162823

(56) Documents cités:
- WO-A1-2014/060660
- MOHRI M ET AL: "Surface study of Type 6063 aluminium alloys for vacuum chamber materials", VACUUM, PERGAMON PRESS, GB, vol. 34, no. 6, 1 juin 1984 (1984-06-01), pages 643-647, XP025735079, ISSN: 0042-207X, DOI: 10.1016/0042-207X(84)90055-1 [extrait le 1984-06-01]

## Description

### Domaine de l'invention

L'invention concerne des produits en alliage d'aluminium destinés à être utilisés comme éléments de chambres à vide notamment pour la fabrication de circuits électroniques intégrés à base de semi-conducteurs, d'écrans d'affichage plats ainsi que de panneaux photovoltaïques et leur procédé de fabrication.

### Etat de la technique

Les éléments de chambres à vide pour la fabrication de circuits électroniques intégrés à base de semi-conducteurs, d'écrans d'affichage plats ainsi que de panneaux photovoltaïques, peuvent typiquement être obtenus à partir de tôles en alliage d'aluminium.

Les éléments de chambre à vide sont des éléments destinés à la fabrication des structures de chambre à vide et des composants internes de chambre à vide notamment des corps de chambres à vide, des corps de vanne, des brides, des éléments de connexion, des éléments d'étanchéité, des passages, des diffuseurs, des électrodes. Ils sont notamment obtenus par usinage et traitement de surface de tôles en alliage d'aluminium.

Pour obtenir des éléments de chambre à vide satisfaisants, les tôles en alliage d'aluminium doivent présenter certaines propriétés.

En effet, les tôles doivent tout d'abord présenter des caractéristiques mécaniques satisfaisantes pour réaliser par usinage des pièces présentant les dimensions et la rigidité souhaités de façon à pouvoir atteindre, sans déformation, un vide généralement du niveau au moins du vide moyen (10⁻³ - 10⁻⁵ Torr ). Ainsi la résistance à rupture (Rₘ) souhaitée est généralement d'au moins 260 MPa et même davantage si possible. De plus, pour être aptes à l'usinage les tôles destinées à être usinées dans la masse doivent avoir des propriétés homogènes dans l'épaisseur et présenter une faible densité d'énergie élastique stockée provenant des contraintes résiduelles. De plus dans certaines applications les éléments de chambre à vide sont soumis à des températures élevées et il est important que leur résistance à la déformation par fluage à haute température soit importante.

Le niveau de porosité des tôles doit par ailleurs être suffisamment faible pour atteindre si nécessaire le haut-vide (10⁻⁶ - 10⁻⁸ Torr). De plus, les gaz utilisés dans les chambres à vide sont fréquemment très corrosifs et de façon à éviter les risques de pollution des plaquettes de silicium ou des dispositifs à cristaux liquides par des particules ou des substances provenant des éléments de chambres à vide et/ou un remplacement fréquent de ces éléments, il est important de protéger les surfaces des éléments de chambre à vide. L'aluminium s'avère être un matériau avantageux à ce point de vue car il est possible de réaliser un traitement de surface générant une couche d'oxyde résistante aux gaz réactifs. Ce traitement de surface comprend une étape d'anodisation et la couche d'oxyde obtenue est en général appelée couche anodique. Dans le cadre de l'invention on entend plus particulièrement par « résistance à la corrosion » la résistance de l'aluminium anodisé aux gaz corrosifs utilisés dans les chambres à vides et aux tests correspondants. Cependant, la protection apportée par la couche anodique est affectée par de nombreux facteurs liés notamment à la microstructure de la tôle (taille et forme de grains, précipitation des phases, porosité) et il est toujours souhaitable d'améliorer ce paramètre. La résistance à la corrosion est notamment évaluée par le test dit « test de bulles » qui consiste à mesurer la durée d'apparition de bulles d'hydrogène en surface du produit anodisé lors du contact avec une solution diluée d'acide chlorhydrique. Les durées connues dans l'état de la technique sont de l'ordre de dizaines de minutes à quelques heures.

Pour améliorer les éléments de chambre à vide on peut améliorer les tôles en aluminium et/ou le traitement de surface réalisé.

Le brevet US 6,713,188 (Applied Materials Inc.) décrit un alliage adapté à la fabrication des chambres pour fabrication de semi-conducteur de composition (en % en poids) Si : 0,4 - 0,8; Cu : 0,15-0,30; Fe : 0;001 - 0;20 ; Mn 0,001 - 0,14 ; Zn 0,001 - 0,15 ; Cr : 0,04 - 0,28 ; Ti 0,001 - 0,06 ; Mg : 0,8 - 1,2. Les pièces sont obtenues par extrusion ou usinage jusqu'à la forme désirée. La composition permet un contrôle de la taille des particules d'impuretés ce qui améliore la performance de la couche anodique.

Le brevet US 7,033,447 (Applied Materials Inc.) revendique un alliage adapté à la fabrication des chambres pour fabrication de semi-conducteur de composition (en % en poids) Mg : 3,5 - 4,0; Cu : 0,02 - 0,07; Mn : 0;005 - 0;015 ; Zn 0,08 - 0,16 ; Cr 0,02 - 0,07 ; Ti : 0 - 0,02 ; Si < 0,03 ; Fe < 0,03 . Les pièces sont anodisées dans une solution comprenant 10% à 20% en poids d'acide sulfurique, 0,5 à 3% en poids d'acide oxalique à une température de 7 à 21 °C. Le meilleur résultat obtenu au test de bulles est de 20 heures.

Le brevet US 6,686,053 (Kobe) revendique un alliage ayant une résistance à la corrosion améliorée, dans lequel l'oxyde anodique comprend une couche barrière et une couche poreuse et dans lequel au moins une partie de la couche est altérée en boehmite et/ou pseudo-boehmite. Le meilleur résultat obtenu au test de bulles est de l'ordre de 10 heures.

La demande de brevet US 2009/0050485 (Kobe Steel, Ltd.) décrit un alliage de composition (en % en poids) Mg : 0,1 - 2,0 ; Si : 0,1 - 2,0 ; Mn : 0,1 - 2,0 ; Fe, Cr, et Cu ≤ 0,03, anodisé de façon à ce que la dureté de la couche d'oxyde anodique varie dans l'épaisseur. La très faible teneur en fer, chrome et cuivre entraine un surcoût important pour le métal utilisé.

La demande de brevet US 2010/0018617 (Kobe Steel, Ltd.) décrit un alliage de composition (en % en poids) Mg : 0,1 - 2,0 ; Si : 0,1 - 2,0 ; Mn : 0,1 - 2,0 ; Fe, Cr, and Cu ≤ 0,03, l'alliage étant homogénéisé à une température de plus de 550 °C jusque 600 °C ou moins.

Les demandes de brevet US 2001/019777 et JP2001 220637 (Kobe Steel) décrivent un alliage pour chambres comprenant (en % en poids) Si : 0,1 - 2,0, Mg : 0,1 - 3,5, Cu : 0,02 - 4,0 et des impuretés, la teneur en Cr étant inférieure à 0,04 %. Ces documents divulguent en particulier des produits obtenus en réalisant avant mise en solution une étape de laminage à chaud.

La demande internationale WO2011/89337 (Constellium) décrit un procédé de fabrication de produits coulés non laminés adaptés à la fabrication d'éléments de chambre à vide de composition, en % en poids, Si : 0,5 - 1,5 ; Mg : 0,5 - 1,5 ; Fe < 0,3 ; Cu < 0,2 ; Mn < 0,8 ; Cr < 0,10; Ti < 0,15.

Le brevet US 6,066,392 (Kobe Steel) décrit un matériau en aluminium ayant un film d'oxydation d'anodique avec une résistance à la corrosion améliorée, dans lequel des criques ne sont pas générées même dans des cycles thermiques à haute température et dans des environnements corrosifs.

Le brevet US 6,027,629 (Kobe Steel) décrit un procédé de traitement de surface amélioré pour éléments de chambres à vide dans lequel le diamètre des pores de la couche anodique est variable dans l'épaisseur de celle-ci.

Le brevet US 7,005,194 (Kobe Steel) décrit un procédé de traitement de surface amélioré pour éléments de chambres à vide dans lequel le film anodisé est composé d'une couche poreuse et d'une couche non-poreuse dont la structure est au moins en partie de la boehmite ou de la pseudo-boehmite.

La demande de brevet WO2014/060660 (Constellium France) concerne un élément de chambre à vide obtenu par usinage et traitement de surface d'une tôle d'épaisseur au moins égale à 10 mm en alliage d'aluminium de composition, en % en poids, Si : 0,4 - 0,7 ; Mg : 0,4 - 0,7 ; Ti 0,01 - < 0,15, Fe < 0,25 ; Cu < 0,04 ; Mn < 0,4 ; Cr 0,01 - < 0,1 ; Zn < 0,04 ; autres éléments < 0,05 chacun et < 0,15 au total, reste aluminium.

Ces documents ne mentionnent pas le problème d'amélioration de la résistance à la déformation par fluage à haute température.

Il existe un besoin pour des éléments de chambre à vide encore améliorés, en particulier en termes de résistance à la déformation par fluage à haute température, tout en maintenant des propriétés élevées de résistance à la corrosion, d'homogénéité des propriétés dans l'épaisseur et d'aptitude à l'usinage.

### Objet de l'invention

Un premier objet de l'invention est un élément de chambre à vide obtenu par usinage et traitement de surface d'une tôle d'épaisseur au moins égale à 10 mm en alliage d'aluminium de composition, en % en poids, Si : 0,4 - 0,7 ; Mg : 0,4 - 1,0 ; le rapport en % en poids Mg/Si étant inférieur à 1,8 ; Ti : 0,01 - 0,15, Fe 0,08 - 0,25 ; Cu < 0,35 ; Mn < 0,4 ; Cr : < 0,25 ; Zn < 0,04 ; autres éléments < 0,05 chacun et < 0,15 au total, reste aluminium, caractérisée en ce que la taille de grain de ladite tôle est telle que la longueur moyenne d'interception linéaire ℓ̅, mesurée dans le plan L/TC mesurée selon la norme ASTM E112, est au moins égale à 350 µm entre surface et ½ épaisseur.

Un second objet de l'invention est un procédé de fabrication d'un élément de chambre à vide dans lequel successivement
a. on coule une plaque de laminage en alliage d'aluminium de composition en % en poids, Si : 0,4 - 0,7 ; Mg : 0,4 - 1,0 ; le rapport en % en poids Mg/Si étant inférieur à 1,8 ; Ti : 0,01 - 0,15, Fe 0,08 - 0,25 ; Cu < 0,35 ; Mn < 0,4 ; Cr : < 0,25 ; Zn < 0,04 ; autres éléments < 0,05 chacun et < 0,15 au total, reste aluminium,
b. optionnellement, on homogénéise ladite plaque de laminage,
c. on lamine ladite plaque de laminage à une température supérieure à 400 °C pour obtenir une tôle d'épaisseur au moins égale à 10 mm,
d. on réalise un traitement de mise en solution de ladite tôle, optionnellement précédé par une opération d'écrouissage à froid, et on la trempe,
e. on détensionne ladite tôle ainsi mise en solution et trempée par traction contrôlée avec un allongement permanent de 1 à 5%,
f. on réalise un revenu de la tôle ainsi tractionnée,
g. optionnellement on réalise une déformation à froid supplémentaire d'au moins 3% et un traitement de recuit à une température d'au moins 500 °C, le traitement de recuit pouvant être réalisé avant ou après les étapes h ou i d'usinage et de traitement de surface,
h. on usine la tôle ainsi revenue en élément de chambre à vide,
i. on réalise un traitement de surface de l'élément de chambre à vide ainsi obtenu comprenant de préférence une anodisation réalisée à une température comprise entre 10 et 30 °C avec une solution comprenant 100 à 300 g/l d'acide sulfurique et 10 à 30 g/l d'acide oxalique et 5 à 30 g/l d'au moins un polyol,
ledit procédé comprenant des étapes de laminage et/ou de mise en solution et/ou de déformation à froid supplémentaire et recuit adaptées pour obtenir une taille de grain telle que longueur moyenne d'interception linéaire ℓ̅, mesurée dans le plan L/TC selon la norme ASTM E112,soit au moins égale à 350 µm entre surface et ½ épaisseur.

### Description des figures

La figure 1 montre la structure granulaire du produit A obtenu dans l'exemple 1 sur des coupes L/TC après attaque Barker.
La figure 2 montre la géométrie de l'éprouvette utilisée pour les tests de déformation à chaud par fluage.
La figure 3 montre la structure granulaire du produit F-1 (Figure 3A) et F-2 (Figure 3B) obtenus dans l'exemple 2 sur des coupes L/TC après attaque Barker.
La figure 4 montre la structure granulaire des produits G et H obtenus dans l'exemple 3 sur des coupes L/TC après attaque Barker, en surface à ¼ épaisseur et à ½ épaisseur.
La figure 5 montre le profil de contrainte dans l'épaisseur pour la direction L des produits obtenus dans l'exemple 3.

### Description détaillée de l'invention

La désignation des alliages se fait en conformité avec les règlements de The Aluminium Association (AA), connus de l'homme du métier. Les définitions des états métallurgiques sont indiquées dans la norme européenne EN 515. Sauf mention contraire, les définitions de la norme EN12258-1 s'appliquent.

Sauf mention contraire, les caractéristiques mécaniques statiques, en d'autres termes la résistance à la rupture Rm, la limite d'élasticité conventionnelle à 0,2% d'allongement Rp0,2 et l'allongement à la rupture A%, sont déterminées par un essai de traction selon la norme ISO 6892-1, le prélèvement et le sens de l'essai étant définis par la norme EN 485-1. La dureté est mesurée selon la norme EN ISO 6506.

Les tailles de grain sont mesurées selon la norme ASTM E112. Les tailles de grain moyennes sont mesurées dans le plan L/TC selon la méthode d'interceptes de la norme (ASTM E112-96 §16.3). La longueur moyenne d'interception linéaire est mesurée dans le sens longitudinal ℓ̅_{*ℓ*(0°)} et le sens transverse ℓ̅_{*ℓ*(90°)}. Une valeur moyenne dans le plan L/TC ℓ̅, nommée longueur moyenne d'interception linéaire dans le plan L/TC, est calculée selon ℓ̅ = (ℓ̅_{*ℓ*(0°)}.ℓ̅_{*ℓ*(90°)})^{1/2}. L'indice d'anisotropie *AI_{ℓ}* est calculé selon *AI_{ℓ}*= ℓ̅_{*ℓ* (0°)}/ ℓ̅_{*ℓ*(90°)}. On calcule également la variation dans l'épaisseur de ℓ̅_{*ℓ*(90°)}, Δℓ̅_{*ℓ*(90°)} selon la formule : $Δ {\overline{l}}_{l \left(90°\right)} = \left(max\left({\overline{l}}_{l \left(90°\right)}\left(S, \frac{1}{2}Ep, \frac{1}{4}Ep\right)\right)-min\left({\overline{l}}_{l \left(90°\right)}\left(S, \frac{1}{2}Ep, \frac{1}{4}Ep\right)\right)\right) / moy \left({\overline{l}}_{l \left(90°\right)}\left(S, \frac{1}{2}Ep, \frac{1}{4}Ep\right)\right)$ dans laquelle S : signifie Surface, ½ Ep signifie mi-épaisseur et ¼ Ep signifie quart-épaisseur.

Par taille de grain en surface, on entend dans le cadre de la présente invention la taille de grain mesurée après un usinage permettant d'enlever 2 mm dans la direction de l'épaisseur. La tension de claquage est mesurée selon la norme EN ISO 2376 :2010.

Les présents inventeurs ont trouvé que des éléments de chambre à vide ayant des propriétés très avantageuses en terme de résistance à la déformation par fluage à haute température, tout en ayant également des propriété avantageuses termes de résistance à la corrosion, d'uniformité des propriétés et d'aptitude à l'usinage, sont obtenus pour un alliage d'aluminium de la série 6xxx spécifique dont la taille de grain est élevée et homogène dans l'épaisseur par rapport aux produits connus selon l'état de la technique. Un procédé de fabrication d'élément de chambre à vide comprenant des étapes permettant d'obtenir la taille de grain selon l'invention a également été inventé.

La composition des tôles en alliage d'aluminium permettant d'obtenir les éléments de chambre à vide selon l'invention est en % en poids, Si : 0,4 - 0,7 ; Mg : 0,4 - 1,0 ; le rapport en % en poids Mg/Si étant inférieur à 1,8 ; Ti : 0,01 - 0,15, Fe 0,08 - 0,25 ; Cu < 0,35 ; Mn < 0,4 ; Cr : < 0,25 ; Zn < 0,04 ; autres éléments < 0,05 chacun et < 0,15 au total, reste aluminium.

Les teneurs de ces éléments permettent notamment d'obtenir, en combinaison avec la taille de grain selon l'invention, une résistance élevée à la déformation en fluage à haute température.

Le magnésium et le silicium sont les éléments majeurs d'addition dans les produits en alliage selon l'invention. Leur teneur a été choisie avec précision de façon à atteindre des propriétés mécaniques suffisantes, notamment une résistance à la rupture dans le sens TL d'au moins 260 MPa et/ou une limite d'élasticité dans le sens TL d'au moins 200 MPa et également une structure granulaire homogène dans l'épaisseur. La teneur en silicium est comprise entre 0,4 et 0,7 % en poids et de préférence entre 0,5% et 0,6 % en poids. La teneur en magnésium est comprise entre 0,4 et 1,0 % en poids. De préférence la teneur minimale en magnésium est de 0,5 % en poids. Préférentiellement, la teneur maximale de magnésium est 0,7% en poids et de manière préférée de 0,6 % en poids. Dans un mode de réalisation avantageux la teneur en magnésium est de 0,4 à 0,7 % en poids et de préférence de 0,5 à 0,6 % en poids. Les teneurs préférées en silicium et/ou en magnésium permettent notamment d'atteindre tant en surface qu'à mi-épaisseur, des durées d'apparition de bulles d'hydrogène au test de bulles particulièrement remarquables pour les produits selon l'invention. De plus le rapport en % en poids Mg/Si doit rester inférieur à 1,8 et de préférence inférieur à 1,5. Les présents inventeurs ont en effet constaté que si ce rapport est trop élevé, la résistance à la déformation en fluage à haute température diminue. Les présents inventeurs pensent qu'une teneur en Mg trop élevée en solution solide pourrait affecter la résistance à la déformation en fluage à haute température.

Les présents inventeurs ont constaté que de manière surprenante une quantité trop faible de fer affecte la résistance à la déformation en fluage à haute température. Ainsi la teneur minimale de fer est 0,08 % en poids et de préférence 0,10 % en poids. Une quantité trop élevée de fer peut avoir un effet néfaste sur les propriétés de la couche d'oxyde anodique. Ainsi la teneur en fer est au plus de 0,25 % en poids et de préférence au plus de 0,20 % en poids. Dans une réalisation avantageuse de l'invention, la teneur en fer est de 0,10 à 0,20 % en poids.

L'addition d'une teneur trop élevée en cuivre peut avoir un effet défavorable sur la résistance à la déformation en fluage à haute température. La teneur en cuivre est donc inférieure à 0,35 % en poids. De plus une teneur en cuivre élevée peut dégrader les propriétés de la couche d'oxyde protectrice et/ou contaminer les produits fabriqués dans les chambres à vide. De préférence la teneur en cuivre est inférieure à 0,05 % en poids, préférentiellement inférieure à 0,02 % en poids et de manière préférée inférieure à 0,01 % en poids.

Une quantité trop élevée de titane peut également avoir un effet néfaste sur les propriétés de la couche d'oxyde anodique. Ainsi la teneur en titane est inférieure à 0,15 % en poids. Cependant l'addition d'une faible quantité de titane a un effet favorable sur la structure granulaire et son homogénéité, ainsi la teneur en titane est au moins de 0,01 % en poids. Dans une réalisation avantageuse de l'invention, la teneur en titane est de 0,01 à 0,1 % en poids et de préférence de 0,01 à 0,05 % en poids. De façon avantageuse la teneur en titane est au moins de 0,02 % en poids et préférentiellement au moins 0,03 % en poids.

Une quantité trop élevée de chrome peut également avoir un effet néfaste sur la résistance à la déformation en fluage à haute température. Ainsi la teneur en chrome est inférieure à 0,25 % en poids. Cependant l'addition d'une faible quantité de chrome peut avoir un effet favorable sur la structure granulaire, ainsi la teneur en chrome est de préférence au moins de 0,01 % en poids. Dans une réalisation avantageuse de l'invention, la teneur en chrome est de 0,01 à 0,04 % en poids et de préférence de 0,01 à 0,03 % en poids. L'addition simultanée de chrome et de titane est avantageuse car elle permet notamment d'améliorer la structure granulaire et en particulier de diminuer l'indice d'anisotropie des grains.

Le contrôle des teneurs maximales de certains autres éléments est important car ces éléments peuvent, s'ils sont présents à des teneurs supérieures à celles préconisées, dégrader les propriétés de la couche d'oxyde anodique et/ou contaminer les produits fabriqués dans les chambres à vide. Ainsi, la teneur en manganèse est inférieure à 0,4 % en poids, de préférence inférieure à 0,04 % en poids et de manière préférée inférieure à 0,02 % en poids. La teneur en zinc est inférieure à 0,04 % en poids, de préférence inférieure à 0,02 % en poids et de manière préférée inférieure à 0,001 % en poids.

Les tôles en alliage d'aluminium selon l'invention ont une épaisseur d'au moins 10 mm. Avantageusement les tôles en alliage d'aluminium selon l'invention ont une épaisseur comprise entre 20 et 110 mm et de préférence entre 30 et 90 mm. Dans un mode de réalisation de l'invention les tôles en alliage d'aluminium selon l'invention ont une épaisseur d'au moins 50 mm et de préférence d'au moins 60 mm.

Les tôles selon l'invention ont une taille de grain telle que la longueur moyenne d'interception linéaire ℓ̅, mesurée dans le plan L/TC selon la norme ASTM E112, est au moins égale à 350 µm entre surface et ½ épaisseur, et de préférence au moins égale à 400 µm entre surface et ½ épaisseur, ce qui contribue à obtenir une résistance à la déformation en fluage à haute température élevée. De manière avantageuse la taille de grain est particulièrement homogène dans l'épaisseur, et la tôle est telle que la variation dans l'épaisseur de la longueur moyenne d'interception linéaire dans le plan L/TC dans le sens transverse, nommée ℓ̅_{*ℓ*(90°)} selon la norme ASTM E112, est inférieure à 30 % et de préférence inférieure à 20%. La variation de la taille de grain est calculée en prenant la différence entre la valeur maximale et la valeur minimale à ½ épaisseur, ¼ épaisseur et surface et en divisant par la moyenne des valeurs à ½ épaisseur, ¼ épaisseur et surface. De préférence, la longueur moyenne d'interception linéaire mesurée dans le plan L/TC selon la norme ASTM E112 dans le sens transverse ℓ̅_{*ℓ*(90°)} est au moins égale à 200 µm et de préférence au moins égale à 230 µm entre surface et ½ épaisseur.

Les tôles selon l'invention ont une résistance à la déformation en fluage à haute température élevée. Ainsi, avantageusement, la déformation en fluage sous une contrainte de 5 MPa à 420 °C est après 10 heures au plus de 0,40 % et de préférence au plus de 0,27 %.

Les tôles selon l'invention sont aptes à l'usinage. Ainsi la densité d'énergie élastique stockée Wt,t, dont la mesure est décrite dans l'exemple 1, pour les tôles selon l'invention dont l'épaisseur est comprise entre 20 et 80 mm est avantageusement inférieure à 0,2 kJ/m³.

Les éléments de chambre à vide selon l'invention sont obtenus par un procédé dans lequel
a. on coule une plaque de laminage en alliage d'aluminium de composition selon l'invention,
b. optionnellement, on homogénéise ladite plaque de laminage,
c. on lamine ladite plaque de laminage à une température supérieure à 400 °C pour obtenir une tôle d'épaisseur au moins égale à 10 mm,
d. on réalise un traitement de mise en solution de ladite tôle, optionnellement précédé par une opération d'écrouissage à froid, et on la trempe,
e. on détensionne ladite tôle ainsi mise en solution et trempée par traction contrôlée avec un allongement permanent de 1 à 5%,
f. on réalise un revenu de la tôle ainsi tractionnée,
g. optionnellement on réalise une déformation à froid supplémentaire d'au moins 3% et un traitement de recuit à une température d'au moins 500 °C, le traitement de recuit pouvant être réalisé avant ou après les étapes h ou i d'usinage et de traitement de surface,
h. on usine la tôle ainsi revenue en élément de chambre à vide,
i. on réalise un traitement de surface de l'élément de chambre à vide ainsi obtenu comprenant de préférence une anodisation réalisée à une température comprise entre 10 et 30 °C avec une solution comprenant 100 à 300 g/l d'acide sulfurique et 10 à 30 g/l d'acide oxalique et 5 à 30 g/l d'au moins un polyol,
le procédé comprenant des étapes de laminage et/ou de mise en solution et/ou de déformation à froid supplémentaire et recuit adaptées pour obtenir une taille de grain telle que longueur moyenne d'interception linéaire ℓ̅, mesurée dans le plan L/TC selon la norme ASTM E112, soit au moins égale à 350 µm entre surface et ½ épaisseur.

L'homogénéisation est avantageuse, elle est de préférence réalisée à une température comprise entre 540 °C et 600 °C. Préférentiellement la durée d'homogénéisation est d'au moins 4h.

Quand une homogénéisation est réalisée, la plaque peut être refroidie après homogénéisation puis réchauffée avant le laminage à chaud ou directement laminée après homogénéisation sans refroidissement intermédiaire.

Les conditions de laminage à chaud sont importantes pour obtenir la microstructure souhaitée, notamment pour améliorer la résistance à la corrosion des produits. En particulier, la plaque de laminage est maintenue à une température supérieure à 400 °C tout au long du laminage à chaud. De manière préférée, la température du métal est au moins 450 °C lors du laminage à chaud. Les tôles selon l'invention sont laminées jusqu'à une épaisseur d'au moins 10 mm.

On réalise ensuite un traitement de mise en solution de la tôle optionnellement précédé par une opération d'écrouissage à froid, et on la trempe. La trempe peut être réalisée notamment par aspersion ou par immersion. La mise en solution est de préférence réalisée à une température comprise entre 540 °C et 600 °C. Préférentiellement la durée de mise en solution est d'au moins 15 min, la durée étant adaptée en fonction de l'épaisseur des produits.

La tôle ainsi mise en solution est ensuite détensionnée par traction contrôlée avec un allongement permanent de 1 à 5%.

Un revenu de la tôle ainsi tractionnée est ensuite réalisé. La température de revenu est avantageusement comprise entre 150 °C et 190 °C. La durée de revenu est typiquement comprise entre 5h et 30h. De préférence on réalise un revenu au pic permettant d'atteindre une limite d'élasticité maximale et/ou un état T651.

Optionnellement on réalise une déformation à froid supplémentaire d'au moins 3% et un traitement de recuit à une température d'au moins 500 °C, le traitement de recuit pouvant être réalisé avant ou après les étapes d'usinage ou de traitement de surface.

Pour obtenir une taille de grain selon l'invention les étapes de laminage et/ou de mise en solution et/ou de déformation à froid supplémentaire et recuit sont adaptées.

Dans un premier mode de réalisation, la température de laminage est maintenue à une température supérieure à 500 °C et de préférence supérieure à 525 °C pendant toute les étapes de laminage. Avantageusement dans ce premier mode de réalisation, le logarithme népérien du paramètre de Zener-Hollomon Z défini par l'équation (1), ln Z, est compris entre 21 et 25 et de préférence entre 21,5 et 24,5 pour la majorité des passes et de préférence pour l'ensemble des passes réalisées lors du laminage à chaud. $Z = \dot{ε} {e}^{Q / \left(RT\right)}$ où *ε̇* est la vitesse de déformation moyenne dans l'épaisseur exprimée en s⁻¹, Q est l'énergie d'activation de 156 kJ/mol, R est la constante des gaz parfaits 8,31 J K⁻¹ mol⁻¹, T est la température de laminage exprimée en Kelvin.

Dans ce premier mode de réalisation la dernière passe de laminage est avantageusement telle que L/H est au moins 0,6 où H est l'épaisseur en entrée de laminoir et L est la longueur de contact dans le laminoir.

Dans un second mode de réalisation, la durée et/ou la température de mise en solution sont modifiés par rapport à la durée et/ou la température de mise en solution nécessaire pour mettre en solution les éléments d'alliage, de façon à obtenir un grossissement des grains. Typiquement, la durée utilisée est au moins le double et/ou la température est supérieure d'au moins 10°C par rapport à la durée et/ou la température de mise en solution nécessaire pour mettre en solution les éléments d'alliage.

Dans un troisième mode de réalisation, la mise en solution est précédée par une opération d'écrouissage à froid par laminage ou traction avec une déformation d'au moins 4% et de préférence d'au moins 7 %.

Dans un quatrième mode de réalisation on réalise une déformation à froid supplémentaire d'au moins 3% après l'étape de revenu et un traitement de recuit à une température d'au moins 500 °C, et de préférence d'au moins 525°C, le traitement de recuit pouvant être réalisé avant ou après les étapes d'usinage ou de traitement de surface.

Les quatre modes de réalisation peuvent être combinés pour obtenir la taille de grain selon l'invention.

Un élément de chambre à vide est obtenu par usinage et traitement de surface d'une tôle d'épaisseur au moins égale à 10 mm selon l'invention.

Le traitement de surface comprend de préférence un traitement d'anodisation pour obtenir une couche anodique dont l'épaisseur est typiquement comprise entre 20 et 80 µm.

Le traitement de surface comprend de préférence avant anodisation un dégraissage et/ou un décapage avec des produits connus, typiquement des produits alcalins. Le dégraissage et/ou décapage peut comprendre une opération de neutralisation notamment en cas de décapage alcalin, typiquement avec un produit acide tel que l'acide nitrique, et/ou au moins une étape de rinçage.

L'anodisation est réalisée à l'aide d'une solution acide. Il est avantageux que le traitement de surface comprenne après anodisation une hydratation (aussi appelée « colmatage ») de la couche anodique ainsi obtenue.

Dans un mode de réalisation avantageux, on anodise à une température comprise entre 10 et 30 °C avec une solution comprenant 100 à 300 g/l d'acide sulfurique et 10 à 30 g/l d'acide oxalique et 5 à 30 g/l d'au moins un polyol et avantageusement on hydrate le produit ainsi anodisé dans de l'eau déionisée à une température d'au moins 98 °C préférentiellement pendant une durée d'au moins environ 1h. Ces conditions d'anodisation avantageuses permettent d'atteindre tant en surface qu'à mi-épaisseur, des durées d'apparition de bulles d'hydrogène au test de bulles particulièrement remarquables, notamment pour les produits préférés selon l'invention dont la teneur en Mg est comprise entre 0,4 et 0,7 % en poids, la teneur en Si est comprise entre 0,4 et 0,7 % en poids et la teneur en Cu est inférieure à 0,05 % en poids pour lesquels les durées au test de bulles sont de préférence au moins 750 min. Préférentiellement, la solution aqueuse utilisée pour l'anodisation de ce traitement de surface avantageux ne contient pas de sel de titane. La présence d'au moins un polyol dans la solution d'anodisation contribue également à l'amélioration de la résistance à la corrosion des couches anodiques. L'éthylène glycol, le propylène glycol ou de préférence le glycérol sont des polyols avantageux. L'anodisation est de préférence réalisée avec une densité de courant comprise entre 1 et 5 A/dm². La durée d'anodisation est déterminée de façon à atteindre l'épaisseur de couche anodique recherchée.

Après anodisation, il est avantageux de réaliser une étape d'hydratation (aussi appelée colmatage) de la couche anodique. De préférence l'hydratation est réalisée dans de l'eau déionisée à une température d'au moins 98 °C préférentiellement pendant une durée d'au moins environ 1 h. Les présents inventeurs ont observé qu'il est particulièrement avantageux de réaliser l'hydratation postérieure à l'anodisation en deux étapes dans de l'eau déionisée, une première étape d'une durée d'au moins 10 min à une température de 20 à 70 °C et une seconde étape d'une durée d'au moins environ 1 h à une température d'au moins 98 °C. Avantageusement un additif antipoudrant dérivé de triazine tel que le Anodal-SH1^{®} est ajouté à l'eau déionisée utilisée pour la deuxième étape de l'hydratation.

Les éléments de chambre à vide traités avec le procédé de traitement de surface avantageux et obtenus à partir de tôles dont l'épaisseur est comprise entre 20 et 80 mm atteignent aisément à mi-épaisseur une durée d'apparition de bulles d'hydrogène dans une solution d'acide chlorhydrique 5% (« test de bulles ») d'au moins environ 400 min et de préférence d'au moins 750 min et même d'au moins environ 900 min, au moins pour la partie correspondant à la surface de la tôle. Les éléments de chambres à vide obtenus à partir d'une tôle en alliage selon l'invention dont l'épaisseur est comprise entre 60 et 80 mm et avec le procédé de traitement de surface avantageux peuvent atteindre en surface de la tôle une durée d'apparition de bulles d'hydrogène dans une solution d'acide chlorhydrique 5% d'au moins 500 min et de préférence d'au moins 900 min à mi-épaisseur.

Les produits préférés selon l'invention dont la teneur en Mg est comprise entre 0,4 et 0,7 % en poids, la teneur en Si est comprise entre 0,4 et 0,7 % en poids et la teneur en Cu est inférieure à 0,05 % en poids atteignent à mi-épaisseur une durée d'apparition de bulles d'hydrogène dans une solution d'acide chlorhydrique 5% (« test de bulles ») d'au moins d'au moins 750 min et une déformation en fluage sous une contrainte de 5 MPa à 420 °C est après 10 heures au plus de 0,27 %.

L'utilisation des éléments de chambre à vide selon l'invention dans des chambres à vide est particulièrement avantageuse car leur propriétés sont très homogènes et de plus, notamment pour les éléments anodisés avec le procédé de traitement de surface avantageux, la résistance à la corrosion est élevée ce qui permet d'éviter la pollution des produits fabriqués dans les chambres tels que par exemple que les microprocesseurs ou les dalles pour écrans plats.

### Exemples

### Exemple 1

Dans cet exemple des tôles en alliage 6xxx d'épaisseur 16 mm ont été préparées.

Des plaques dont la composition est donnée dans le Tableau 1 ont été coulées.

**Tableau 1 - composition des alliages (% en poids)**

| Alliage | Si | Fe | Cu | Mn | Mg | Cr | Ti | Mg/Si |
|---|---|---|---|---|---|---|---|---|
| A (Invention) | 0,6 | 0,23 | 0,30 | 0,12 | 1,0 | 0,20 | 0,06 | 1,7 |
| B (Référence) | 0,6 | 0,23 | 0,29 | 0,12 | 1,2 | 0,20 | 0,07 | 2,0 |
| C (Référence) | 0,4 | 0,24 | 0,29 | 0,12 | 1,0 | 0,19 | 0,06 | 2,5 |
| D (Référence) | 0,6 | 0,07 | 0,29 | 0,12 | 1,0 | 0,20 | 0,06 | 1,7 |
| E (Référence) | 0,6 | 0,06 | 0,29 | < 0,01 | 1,0 | 0,30 | 0,06 | 1,7 |

Les plaques ont été homogénéisées à une température de 560°C pendant 2 heures, laminées à chaud jusqu'à une épaisseur de 16 mm à une température d'au moins 400 °C. Les tôles ainsi obtenues ont été mises en solution pendant 2 heures à une température de 575 °C (A, D, E), 545°C (C) ou 570 °C (B) adaptée à leur composition, trempées et tractionnées. Les tôles obtenues ont subi un revenu adapté pour atteindre un état T651. La durée et la température de la mise en solution étaient destinée à obtenir une taille de grain telle que la longueur moyenne d'interception linéaire dans le plan L/TC mesurée selon la norme ASTM

E112, nommée ℓ̅, soit au moins égale à 350 µm entre surface et ½ épaisseur. La micrographie obtenue pour la tôle A, représentative de l'ensemble des tôles, est présentée sur la Figure 1.

La résistance à la déformation par fluage à haute température a été évaluée sur des éprouvettes telles que décrites à la Figure 2, à la température de 420 °C sous une contrainte de 5 MPa. La déformation après 10 heures est fournie dans le tableau 2

**Tableau 2 - Déformation après 10 h de test de fluage à 420 °C sous une contrainte de 5 MPa.**

| Alliage | Déformation (%) |
|---|---|
| A (Invention) | 0,15 |
| B (Référence) | 0,29 |
| C (Référence) | 0,45 |
| D (Référence) | 0,46 |
| E (Référence) | 0,61 |

La tôle A a subi un usinage et un traitement de surface. Dans le traitement de surface le produit est dégraissé, décapé à l'aide d'une solution alcaline, puis neutralisé avec une solution d'acide nitrique avant de subir une anodisation à une température d'environ 20 °C dans un bain sulpho-oxalique (acide sulfurique 160 g/l + acide oxalique 20g/l + 15 g/l de glycérol). Après anodisation, un traitement d'hydratation de la couche anodique est réalisé en deux étapes : 20 min à 50 °C dans de l'eau déionisée puis environ 80 min dans de l'eau déionisée à ébullition en présence d'un additif antipoudrant dérivé de triazine le Anodal-SH1^{®}. La couche anodique obtenue avait une épaisseur d'environ 50 µm.

La couche anodique obtenue a été caractérisée par les tests suivants.

La tension de claquage caractérise la tension à laquelle un premier courant électrique traverse la couche anodique. La méthode de mesure est décrite dans la norme EN ISO 2376:2010. La valeur obtenue était de 2,6 kV.

Le « test de bulles » est un test de corrosion qui permet de caractériser la qualité de la couche anodique en mesurant la durée d'apparition des premières bulles dans une solution d'acide chlorhydrique. Une surface plane de 20 mm de diamètre de l'échantillon est mise en contact à température ambiante, avec une solution à 5% en masse d'HCl. La durée caractéristique est la durée à partir de laquelle un flux continu de bulles de gaz provenant d'au moins un point discret de la surface de l'aluminium anodisé est visible. Le résultat obtenu était de 450 minutes.

### Exemple 2

Dans cet exemple des tôles en alliage de composition telle qu'indiquée dans le Tableau 3 et d'épaisseur 280 mm ont été préparées par homogénéisation et laminage à chaud à une température supérieure à 400 °C.

**Tableau 3 - composition de l'alliage (% en poids)**

| Alliage | Si | Fe | Cu | Mn | Mg | Cr | Ti | Mg/Si |
|---|---|---|---|---|---|---|---|---|
| F | 0.56 | 0.13 | 0.011 | 0.016 | 0.54 | 0.021 | 0.018 | 1 |

Une tôle F-1 a ensuite subi une traction de 8% tandis que l'autre F-2 ne recevait pas ce traitement. Les tôles ainsi obtenues ont été mises en solution pendant 6 heures à une température de 500 °C trempées et tractionnées. Les tôles obtenues ont subi un revenu adapté pour atteindre un état T651.

La structure granulaire des différents produits obtenus a été observée à mi-épaisseur sur des coupes L / TC par microscopie optique après attaque Barker. Les micrographies sont présentées sur la Figure 3A (tôle F1) et 3B (tôle F-2).

Les tailles de grains mesurées dans le plan L - TC sont présentées dans le tableau 4

**Tableau 4 - taille de grain dans le plan L - TC (µm)**

| Alliage | Position | ℓ̅_{*ℓ*(90°)} µm | ℓ̅_{*ℓ*(0°)}. µm | ℓ̅ µm | *AI_{ℓ}* (L/TC) |
|---|---|---|---|---|---|
| F1 | ½ épaisseur | 435 | 567 | 497 | 1,3 |
| F2 | ½ épaisseur | 223 | 359 | 283 | 1,6 |

La résistance à la déformation par fluage à haute température a été évaluée sur des éprouvettes telles que décrites à la Figure 2, à la température de 420 °C sous une contrainte de 5 MPa. La déformation après 10 heures est fournie dans le tableau 5.

**Tableau 5 - Déformation après 10 h de test de fluage à 420 °C sous une contrainte de 5 MPa.**

| Alliage | Déformation (%) |
|---|---|
| F-1 (Invention) | 0,08% |
| F-2 (Référence) | 0,7% |

### Exemple 3

Dans cet exemple des tôles en alliage 6xxx d'épaisseur 64 mm ont été préparées. Des plaques dont la composition est donnée dans le Tableau 6 ont été coulées.

**Tableau 6 - composition des alliages (% en poids)**

| Alliage | Si | Fe | Cu | Mn | Mg | Cr | Ti | Mg/Si |
|---|---|---|---|---|---|---|---|---|
| G | 0,6 | 0,14 | < 0,01 | < 0,01 | 0,6 | 0,02 | 0,04 | 1.0 |
| H | 0,5 | 0,13 | < 0,01 | < 0,01 | 0,5 | 0,04 | 0,03 | 1.0 |

Les plaques ont été homogénéisées à une température de 595°C pendant 12 heures.

La plaque G a été laminée à chaud jusqu'à une épaisseur de 64 mm à une température d'au moins 530 °C et en maintenant le paramètre de Zener - Hollomon pour chaque passe de laminage tel que ln Z soit compris entre 22 et 24,5.

La plaque H a été laminée à chaud jusqu'à une épaisseur de 64 mm à une température d'au comprise entre 480 et 500 °C, le paramètre de Zener - Hollomon étant tel que ln Z était supérieur à 26 pour la majorité des passes de laminage.

Les tôles ainsi obtenues ont été mises en solution pendant 4 heures à une température de 535 °C et tractionnées de 3%. Les tôles obtenues ont subi un revenu adapté pour atteindre un état T651.

Les propriétés mécaniques dans la direction TL ont été mesurées à quart-épaisseur et sont rapportées dans le Tableau 7

**Tableau 7 - propriétés mécaniques à quart-épaisseur dans la direction TL**

| Alliage | Rp0,2 (MPa) | Rm (MPa) | A(%) |
|---|---|---|---|
| G | 268 | 289 | 7,2 |
| H | >220 | >260 | >5 |

La résistance à la déformation par fluage à haute température a été évaluée sur des éprouvettes telles que décrites à la Figure 2, à la température de 420 °C sous une contrainte de 5 MPa. La déformation après 10 heures est fournie dans le tableau 8.

**Tableau 8 - Déformation après 10 h de test de fluage à 420 °C sous une contrainte de 5 MPa.**

| Alliage | Déformation (%) |
|---|---|
| G | 0.26% |
| H | 2.5% |

La structure granulaire des différents produits obtenus a été observée sur des coupes L / TC par microscopie optique après attaque Barker, en surface à quart et mi-épaisseur. Les micrographies sont présentées sur la Figure 4.

Les tailles de grain moyennes mesurées dans le plan L/TC selon la méthode d'interceptes de la norme (ASTM E112-96 §16.3) sont présentées dans le Tableau 9.

**Tableau 9 - taille de grain dans le plan L - TC (µm)**

| Alliage | Position | ℓ̅_{*ℓ*(90°)} µm | ℓ̅_{*ℓ*(0°)}. µm | ℓ̅ µm | *AI_{ℓ}* (L/TC) | Δℓ̅_{*ℓ*(90°)} |
|---|---|---|---|---|---|---|
| G | Surface | 246 | 770 | 435 | 3,1 | 14% |
| | ¼ épaisseur | 264 | 682 | 424 | 2,6 | |
| | ½ épaisseur | 284 | 732 | 456 | 2,6 | |
| H | Surface | 185 | 364 | 259 | 2,0 | 31% |
| | ¼ épaisseur | 226 | 688 | 394 | 3,0 | |
| | ½ épaisseur | 254 | 738 | 433 | 2,9 | |

On constate que le produit G selon l'invention présente une taille de grain plus élevée que le produit H et également plus homogène dans l'épaisseur.

Les contraintes résiduelles dans l'épaisseur ont été évaluées en utilisant la méthode d'usinage étape par étape de barreaux rectangulaires prélevés en pleine épaisseur dans les directions L et TL, décrite par exemple dans la publication "Development of New Alloy for Distortion Free Machined Aluminum Aircraft Components", F.Heymes, B.Commet, B.Dubost, P.Lassince, P.Lequeu, GM.Raynaud, in 1st International Non-Ferrous Processing & Technology Conférence, 10-12 March 1997 - Adams's Mark Hotel, St Louis, Missouri. Cette méthode s'applique principalement aux plaques dont la longueur et la largeur sont notablement plus élevées que l'épaisseur et pour lesquelles l'état de contrainte résiduelle peut être raisonnablement considéré comme étant biaxial avec ses deux composantes principales dans les directions L et T (i.e. pas de contrainte résiduelle dans la direction S) et tel que le niveau de contraintes résiduelles varie seulement dans le sens S. Cette méthode est basée sur la mesure de la déformation de deux barres rectangulaires de pleine épaisseur qui sont découpées dans la plaque le long des directions L et TL. Ces barres sont usinées vers le bas dans la direction S étape par étape, et à chaque étape la flèche est mesurée, ainsi que l'épaisseur de la barre usinée.

La largeur de la barre était de 30 mm. La barre doit être suffisamment longue pour éviter tout effet de bord sur les mesures. Une longueur de 400 mm a été utilisée.

Les mesures sont effectuées après chaque passe d'usinage.

Après chaque passe d'usinage, la barre est retirée de l'étau, et un temps de stabilisation est observé avant que la mesure de déformation soit réalisée, de manière à obtenir une température homogène dans la barre après usinage.

À chaque étape i, l'épaisseur h(i) de chaque barre et la flèche f(i) de chaque barre sont collectées.

Ces données permettent de calculer le profil de contraintes résiduelles dans la barre, correspondant à la contrainte σ(i)_{L} et à la contrainte σ(i)_{LT} sous la forme d'une moyenne dans la couche enlevée lors du i étape, données par les formules suivantes, dans lesquelles E est le module d'Young, *lf* est la longueur entre les appuis utilisée pour la mesure de flèche et *v* est le coefficient de Poisson :
de i = 1 à N-1 $u {\left(i\right)}_{L} = - E \frac{4}{3} \frac{E}{{lƒ}^{2}} \left[ƒ{\left(i+1\right)}_{L}-ƒ{\left(i\right)}_{L}\right] \frac{{h}^{3} \left(i+1\right)}{h \left(i\right) ( h \left(i\right) - \left(h\left(i+1\right)\right)} - S {\left(i\right)}_{L}$ $S {\left(i\right)}_{L} = \frac{4 E}{{lƒ}^{2}} {\sum }_{k = 1}^{i - 1} \left[ƒ{\left(k+1\right)}_{L}-ƒ{\left(k\right)}_{L}\right] \left[-( h \left(i\right) + \left(h\left(i+1\right)\right)+\frac{h \left(k+1\right) \left(3h\left(k\right)-h\left(k+1\right)\right)}{3 h \left(k\right)}\right]$ $σ {\left(i\right)}_{L} = \frac{u {\left(i\right)}_{L} + νu {\left(i\right)}_{LT}}{1 - {ν}^{2}}$ $σ {\left(i\right)}_{LT} = \frac{u {\left(i\right)}_{LT} + νu {\left(i\right)}_{L}}{1 - {ν}^{2}}$

Enfin, la densité d'énergie élastique stockée dans la barre Wₜₒₜ peut être calculée à partir des valeurs de contraintes résiduelles à l'aide des formules suivantes: ${W}_{tot} = {W}_{L} + {W}_{LT}$ avec ${W}_{L} \left(kJ/{m}^{3}\right) = \frac{500}{Eth} {\sum }_{i = 1}^{N - 1} {σ}_{L} \left(i\right) \left[{σ}_{L}\left(i\right)-{νσ}_{LT}\left(i\right)\right] dh \left(i\right)$ ${W}_{LT} \left(kJ/{m}^{3}\right) = \frac{500}{Eth} {\sum }_{i = 1}^{N - 1} {σ}_{LT} \left(i\right) \left[{σ}_{LT}\left(i\right)-{νσ}_{L}\left(i\right)\right] dh \left(i\right)$

Le profil de contrainte dans l'épaisseur pour la direction L est donné dans la figure 5. L'énergie totale mesurée Wₜₒₜ était de 0,18 kJ/m³ pour l'échantillon G et de 0,17 kJ/m³ pour l'échantillon H.

Les produits ont subi un usinage et un traitement de surface. Dans le traitement de surface le produit est dégraissé, décapé à l'aide d'une solution alcaline, puis neutralisé avec une solution d'acide nitrique avant de subir une anodisation à une température d'environ 20 °C dans un bain sulpho-oxalique (acide sulfurique 160 g/l + acide oxalique 20g/l + 15 g/l de glycérol). Après anodisation, un traitement d'hydratation de la couche anodique est réalisé en deux étapes : 20 min à 50 °C dans de l'eau déionisée puis environ 80 min dans de l'eau déionisée à ébullition en présence d'un additif antipoudrant dérivé de triazine le Anodal-SH1^{®}. La couche anodique obtenue avait une épaisseur d'environ 50 µm.

Les couches anodiques ont été caractérisées par les tests suivants.

La tension de claquage caractérise la tension à laquelle un premier courant électrique traverse la couche anodique. La méthode de mesure est décrite dans la norme EN ISO 2376:2010. Les valeurs sont indiquées en valeur absolue après mesure en courant continu (DC).

Le « test de bulles » est un test de corrosion qui permet de caractériser la qualité de la couche anodique en mesurant la durée d'apparition des premières bulles dans une solution d'acide chlorhydrique. Une surface plane de 20 mm de diamètre de l'échantillon est mise en contact à température ambiante, avec une solution à 5% en masse d'HCl. La durée caractéristique est la durée à partir de laquelle un flux continu de bulles de gaz provenant d'au moins un point discret de la surface de l'aluminium anodisé est visible.

Les résultats mesurés en surface et à mi-épaisseur sont présentés dans le tableau 10.

**Tableau 10 - caractérisation des produits après anodisation**

| Position | Produit | Test de bulles (min) | Tension de claquage (KV) |
|---|---|---|---|
| Surface | G | 1020 | 2,0 |
| | H | 1380 | 2,6 |
| ¼ épaisseur | G | > 1440 | 2,0 |
| | H | > 1500 | 3,3 |
| ½ épaisseur | G | 900 | 2,0 |
| | H | 1320 | 2,8 |

Le produit selon l'invention présente d'excellentes propriétés après traitement de surface.

## Revendications

1. Elément de chambre à vide obtenu par usinage et traitement de surface d'une tôle d'épaisseur au moins égale à 10 mm en alliage d'aluminium de composition, en % en poids, Si : 0,4 - 0,7 ; Mg : 0,4 - 1,0 ; le rapport en % en poids Mg/Si étant inférieur à 1,8 ; Ti : 0,01 - 0,15, Fe 0,08 - 0,25 ; Cu < 0,35 ; Mn < 0,4 ; Cr : < 0,25 ; Zn < 0,04 ; autres éléments < 0,05 chacun et < 0,15 au total, reste aluminium, **caractérisée en ce que** la taille de grain de ladite tôle est telle que la longueur moyenne d'interception linéaire ℓ̅, mesurée dans le plan L/TC selon la norme ASTM E112, est au moins égale à 350 µm entre surface et ½ épaisseur.

2. Elément selon la revendication 1 **caractérisée en ce que** la taille de grain de ladite tôle est telle que la variation dans l'épaisseur de la longueur moyenne d'interception linéaire dans le plan L/TC dans le sens transverse, nommée ℓ̅_{*ℓ*(90°)} selon la norme ASTM E112, est inférieure à 30 % et de préférence inférieure à 20%.

3. Elément selon la revendication 1 ou la revendication 2 dans lequel la déformation par fluage à la température de 420 °C sous une contrainte de 5 MPa est après 10 heures au plus de 0,40 % et de préférence au plus de 0,27%.

4. Elément selon une quelconque des revendications 1 à 3 dans lequel la teneur en magnésium est de 0,4 à 0,7 % en poids et de préférence de 0,5 à 0,6 % en poids.

5. Elément selon une quelconque des revendications 1 à 4 dans lequel la teneur en cuivre est inférieure à 0,05 % en poids, préférentiellement inférieure à 0,02 % en poids et de préférence inférieure à 0,01 % en poids.

6. Elément selon une quelconque des revendications 1 à 5 dans lequel ladite tôle est telle que son épaisseur est comprise entre 20 et 80 mm et sa densité d'énergie élastique stockée Wₜₒₜ est inférieure à 0,2 kJ/m³.

7. Elément selon une quelconque des revendications 1 à 6 dans lequel ledit traitement de surface comprend une anodisation réalisée à une température comprise entre 10 et 30 °C avec une solution comprenant 100 à 300 g/l d'acide sulfurique et 10 à 30 g/l d'acide oxalique et 5 à 30 g/l d'au moins un polyol et dans lequel ladite tôle est telle que son épaisseur est comprise entre 20 et 80 mm qu'elle présente à mi-épaisseur une durée d'apparition de bulles d'hydrogène dans une solution d'acide chlorhydrique 5% supérieure à 400 min et de préférence dans lequel ladite tôle est telle que son épaisseur est supérieure à 60 mm et présente en surface une durée d'apparition de bulles d'hydrogène dans une solution d'acide chlorhydrique 5% d'au moins 500 min.

8. Elément selon la revendication 7 dont la teneur en Mg est comprise entre 0,4 et 0,7 % en poids, la teneur en Si est comprise entre 0,4 et 0,7 % en poids et la teneur en Cu est inférieure à 0,05 % en poids dont à mi-épaisseur la durée d'apparition de bulles d'hydrogène dans une solution d'acide chlorhydrique 5% est d'au moins d'au moins 750 min et dont la déformation en fluage sous une contrainte de 5 MPa à 420 °C est après 10 heures au plus de 0,27 %.

9. Procédé de fabrication d'un élément de chambre à vide dans lequel successivement
a. on coule une plaque de laminage en alliage d'aluminium de composition en % en poids, Si : 0,4 - 0,7 ; Mg : 0,4 - 1,0 ; le rapport en % en poids Mg/Si étant inférieur à 1,8 ; Ti : 0,01 - 0,15, Fe 0,08 - 0,25 ; Cu < 0,35 ; Mn < 0,4 ; Cr : < 0,25 ; Zn < 0,04 ; autres éléments < 0,05 chacun et < 0,15 au total, reste aluminium,
b. optionnellement, on homogénéise ladite plaque de laminage,
c. on lamine ladite plaque de laminage à une température supérieure à 400 °C pour obtenir une tôle d'épaisseur au moins égale à 10 mm,
d. on réalise un traitement de mise en solution de ladite tôle, optionnellement précédé par une opération d'écrouissage à froid, et on la trempe,
e. on détensionne ladite tôle ainsi mise en solution et trempée par traction contrôlée avec un allongement permanent de 1 à 5%,
f. on réalise un revenu de la tôle ainsi tractionnée,
g. optionnellement on réalise une déformation à froid supplémentaire d'au moins 3% et un traitement de recuit à une température d'au moins 500 °C, le traitement de recuit pouvant être réalisé avant ou après les étapes h ou i d'usinage et de traitement de surface,
h. on usine la tôle ainsi revenue en élément de chambre à vide,
i. on réalise un traitement de surface de l'élément de chambre à vide ainsi obtenu comprenant de préférence une anodisation réalisée à une température comprise entre 10 et 30 °C avec une solution comprenant 100 à 300 g/l d'acide sulfurique et 10 à 30 g/l d'acide oxalique et 5 à 30 g/l d'au moins un polyol,
ledit procédé comprenant des étapes de laminage et/ou de mise en solution et/ou de déformation à froid supplémentaire et recuit adaptées pour obtenir une taille de grain telle que longueur moyenne d'interception linéaire ℓ̅, mesurée dans le plan L/TC selon la norme ASTM E112, soit au moins égale à 350 µm entre surface et ½ épaisseur.

10. Procédé selon la revendication 9 dans lequel la température de laminage est maintenue à une température supérieure à 500 °C et de préférence à une température supérieure à 525 °C.

11. Procédé selon la revendication 10 dans lequel le logarithme népérien du paramètre de Zener-Hollomon Z défini par l'équation (1), ln Z, est compris entre 21 et 25 et de préférence entre 21,5 et 24,5 pour la majorité des passes et de préférence pour l'ensemble des passes réalisées lors du laminage à chaud. $Z = \dot{ε} {e}^{Q / \left(RT\right)}$

12. Procédé selon une quelconque des revendications 9 à 11 dans lequel la mise en solution est précédée par une opération d'écrouissage à froid par laminage ou traction avec une déformation d'au moins 4% et de préférence d'au moins 7 %.

13. Procédé selon une quelconque des revendications 9 à 12 dans lequel on réalise une déformation à froid supplémentaire d'au moins 3% après l'étape de revenu et un traitement de recuit à une température d'au moins 500 °C, et de préférence d'au moins 525°C, le traitement de recuit pouvant être réalisé avant ou après les étapes d'usinage et de traitement de surface.

## Patentansprüche

1. Vakuumkammerelement, das durch Bearbeitung und Oberflächenbehandlung eines Blechs einer Dicke von mindestens gleich 10 mm aus Aluminiumlegierung mit der Zusammensetzung, in Gew.-%, Si: 0,4 - 0,7; Mg: 0,4 - 1,0; wobei das Verhältnis in Gew.-% Mg/Si weniger als 1,8 beträgt; Ti: 0,01 - 0,15, Fe 0,08 - 0,25; Cu < 0,35; Mn < 0,4; Cr: < 0,25; Zn < 0,04; andere Elemente jeweils < 0,05 und insgesamt < 0,15, der Rest Aluminium, erhalten wird, **dadurch gekennzeichnet, dass** die Korngröße des Blechs derart ist, dass die mittlere lineare Intercept-Länge ℓ̅, in der Ebene L/TC nach der Norm ASTM E112 gemessen, zwischen Oberfläche und ½ Dicke mindestens gleich 350 µm beträgt.

2. Element nach Anspruch 1, **dadurch gekennzeichnet, dass** die Korngröße des Blechs derart ist, dass die Dickenschwankung der mittleren linearen Intercept-Länge in der Ebene L/TC in der Querrichtung, als ℓ̅_{*ℓ*(90°)} bezeichnet, nach der Norm ASTM E112 weniger als 30 % und bevorzugt weniger als 20 % beträgt.

3. Element nach Anspruch 1 oder Anspruch 2, wobei die Kriechverformung bei einer Temperatur von 420 °C unter einer Spannung von 5 MPa nach 10 Stunden höchstens 0,40 % und bevorzugt höchstens 0,27 % beträgt.

4. Element nach einem der Ansprüche 1 bis 3, wobei der Magnesiumgehalt 0,4 bis 0,7 Gew.-% und bevorzugt 0,5 bis 0,6 Gew.-% beträgt.

5. Element nach einem der Ansprüche 1 bis 4, wobei der Kupfergehalt weniger als 0,05 Gew.-%, vorzugsweise weniger als 0,02 Gew.-% und bevorzugt weniger als 0,01 Gew.-% beträgt.

6. Element nach einem der Ansprüche 1 bis 5, wobei das Blech derart ist, dass seine Dicke zwischen 20 und 80 mm beträgt und seine gespeicherte elastische Energiedichte Wₜₒₜ weniger als 0,2 kJ/m³ beträgt.

7. Element nach einem der Ansprüche 1 bis 6, wobei die Oberflächenbehandlung eine Anodisation umfasst, die bei einer Temperatur im Bereich zwischen 10 und 30 °C mit einer Lösung durchgeführt wird, die 100 bis 300 g/l Schwefelsäure und 10 bis 30 g/l Oxalsäure und 5 bis 30 g/l mindestens eines Polyols umfasst, und wobei das Blech derart ist, dass seine Dicke zwischen 20 und 80 mm beträgt, dass es auf halber Dicke eine Dauer des Auftretens von Wasserstoffblasen in einer 5%igen Salzsäurelösung von mehr als 400 min aufweist, und bevorzugt wobei das Blech derart ist, dass seine Dicke mehr als 60 mm beträgt und an der Oberfläche eine Dauer des Auftretens von Wasserstoffblasen in einer 5%igen Salzsäurelösung von mindestens 500 min aufweist.

8. Element nach Anspruch 7, dessen Mg-Gehalt im Bereich zwischen 0,4 und 0,7 Gew.-% liegt, dessen Si-Gehalt im Bereich zwischen 0,4 und 0,7 Gew.-% liegt und dessen Cu-Gehalt weniger als 0,05 Gew.-% beträgt, dessen Dauer des Auftretens von Wasserstoffblasen in einer 5%igen Salzsäurelösung auf halber Dicke mindestens 750 min beträgt und dessen Kriechverformung unter einer Spannung von 5 MPa bei 420 °C nach 10 Stunden höchstens 0,27 % beträgt.

9. Verfahren zur Herstellung eines Vakuumkammerelements, wobei nacheinander
a. eine Walzplatte aus Aluminiumlegierung mit der Zusammensetzung, in Gew.-%, Si: 0,4 - 0,7; Mg: 0,4 - 1,0; wobei das Verhältnis in Gew.-% Mg/Si weniger als 1,8 beträgt; Ti: 0,01 - 0,15, Fe 0,08 - 0,25; Cu < 0,35; Mn < 0,4; Cr: < 0,25; Zn < 0,04; andere Elemente jeweils < 0,05 und insgesamt < 0,15, der Rest Aluminium, gegossen wird,
b. die Walzplatte gegebenenfalls homogenisiert wird,
c. die Walzplatte bei einer Temperatur von mehr als 400 °C gewalzt wird, um ein Blech einer Dicke von mindestens gleich 10 mm zu erhalten,
d. eine Lösungsglühbehandlung des Blechs durchgeführt wird, der gegebenenfalls ein Kaltverfestigungsvorgang vorausgeht, und es abgeschreckt wird,
e. das so lösungsgeglühte und abgeschreckte Blech durch kontrolliertes Recken mit einer bleibenden Dehnung von 1 bis 5 % spannungsarm gemacht wird,
f. eine Auslagerung des so gereckten Blechs durchgeführt wird,
g. gegebenenfalls eine zusätzliche Kaltverformung von mindestens 3 % und eine Glühbehandlung bei einer Temperatur von mindestens 500 °C durchgeführt wird, wobei die Glühbehandlung vor oder nach den Schritten h oder i der Bearbeitung und Oberflächenbehandlung durchgeführt werden kann,
h. das so ausgelagerte Blech zu einem Vakuumkammerelement bearbeitet wird,
i. eine Oberflächenbehandlung des so erhaltenen Vakuumkammerelements durchgeführt wird, die bevorzugt eine Anodisation umfasst, die bei einer Temperatur im Bereich zwischen 10 und 30 °C mit einer Lösung durchgeführt wird, die 100 bis 300 g/l Schwefelsäure und 10 bis 30 g/l Oxalsäure und 5 bis 30 g/l mindestens eines Polyols umfasst,
wobei das Verfahren Schritte zum Walzen und/oder Lösungsglühen und/oder zusätzlichen Kaltverformen und Glühen umfasst, die geeignet sind, um eine derartige Korngröße zu erhalten, dass die mittlere lineare Intercept-Länge ℓ̅, in der Ebene L/TC nach der Norm ASTM E112 gemessen, zwischen Oberfläche und ½ Dicke mindestens gleich 350 µm beträgt.

10. Verfahren nach Anspruch 9, wobei die Walztemperatur auf einer Temperatur von mehr als 500 °C und bevorzugt auf einer Temperatur von mehr als 525 °C gehalten wird.

11. Verfahren nach Anspruch 10, wobei der neperische Logarithmus des Zener-Hollomon-Parameters Z, der durch die Gleichung (1) definiert ist, In Z, bei der Mehrzahl der Stiche und bevorzugt bei allen Stichen, die beim Warmwalzen durchgeführt werden, im Bereich zwischen 21 und 25 und bevorzugt zwischen 21,5 und 24,5 liegt. $Z = \dot{ε} {e}^{Q / \left(RT\right)}$

12. Verfahren nach einem der Ansprüche 9 bis 11, wobei dem Lösungsglühen ein Kaltverfestigungsvorgang durch Walzen oder Recken mit einer Verformung von mindestens 4 % und bevorzugt mindestens 7 % vorausgeht.

13. Verfahren nach einem der Ansprüche 9 bis 12, wobei eine zusätzliche Kaltverformung von mindestens 3 % nach dem Auslagerungsschritt und eine Glühbehandlung bei einer Temperatur von mindestens 500 °C und bevorzugt mindestens 525 °C durchgeführt wird, wobei die Glühbehandlung vor oder nach den Schritten der Bearbeitung und Oberflächenbehandlung durchgeführt werden kann.

## Claims

1. Vacuum chamber element obtained by machining and surface treatment of a plate of thickness at least equal to 10 mm made of aluminium alloy composed as follows (as percentages by weight), Si: 0.4 - 0.7, Mg: 0.4 - 1.0; the Mg/Si ratio as a percentage by weight being less than 1.8; Ti: 0.01 - 0.15, Fe 0.08 - 0.25; Cu <0.35; Mn <0.4; Cr: <0.25; Zn <0.04; other elements <0.05 each and <0.15 in total, the rest aluminium, **characterized in that** the grain size of said plate is such that the mean linear intercept length ℓ̅, measured in plane L/TC according to standard ASTM E112, is at least equal to 350 µm between surface and ½ thickness.

2. Element according to claim 1 **characterized in that** the grain size of said plate is such that the variation in the thickness of the average linear intercept length in plane L/TC in the transverse direction, called ℓ̅_{*ℓ*(90°)} according to standard ASTM E112, is less than 30% and preferably less than 20%.

3. Element according to claim 1 or claim 2 wherein the creep deformation at a temperature of 420°C under a stress of 5 MPa is at most 0.40% after 10 hours and preferably at most 0.27%.

4. Element according to any one of claims 1 to 3 wherein the magnesium content is 0.4 to 0.7 as percentage by weight and preferably 0.5 to 0.6% by weight.

5. Element according to any one of claims 1 to 4 wherein the copper content is less than 0.05% by weight, preferentially less than 0.02% by weight and preferably less than 0.01% by weight.

6. Element according to any one of claims 1 to 5 wherein said plate is such that its thickness is between 20 and 80 mm and stored elastic energy density Wₜₒₜ is less than 0.2 kJ/m³.

7. Element according to any one of claims 1 to 6 wherein said surface treatment comprises anodization carried out at a temperature between 10 and 30°C with a solution comprising 100 to 300 g/l of sulphuric acid and 10 to 30 g/l of oxalic acid and 5 to 30 g/l of at least one polyol and wherein said plate is such that its thickness is between 20 and 80 mm, that it has at mid-thickness a hydrogen bubble appearance duration in a 5% hydrochloric acid solution greater than 400 min and preferably wherein said plate is such that its thickness is greater than 60 mm and has at its surface a hydrogen bubble appearance duration in a solution of 5% hydrochloric acid of at least 500 min.

8. Element according to claims 7 wherein the Mg content is between 0.4 and 0.7% by weight, the Si content is between 0.4 and 0.7% by weight and the Cu content is lower than 0.05% by weight for which at mid-thickness the hydrogen bubble appearance duration in a 5% hydrochloric acid solution ("bubble test") is at least 750 min and for which the creep deformation under a stress of 5 MPa at 420°C is after 10 hours at most 0.27%.

9. Method of manufacturing a vacuum chamber element wherein successively
a. an aluminium alloy rolling slab is cast, of composition (as percentages by weight) Si: 0.4 - 0.7, Mg: 0.4 - 1.0; the Mg/Si ratio as a percentage by weight being less than 1.8; Ti: 0.01 - 0.15, Fe 0.08 - 0.25; Cu <0.35; Mn <0.4; Cr: 0.25 - 0.04; other elements < 0.05 each and < 0.15 in total, the rest aluminium,
b. optionally, said rolling slab is homogenized,
c. said rolling slab is rolled at a temperature above 400 °C to obtain a plate having a thickness at least equal to 10 mm,
d. said plate undergoes solution heat treatment, optionally preceded by a cold working operation, and is quenched,
e. after solution heat treatment and quenching, said plate is stress-relieved by controlled stretching with permanent elongation of 1 to 5%,
f. the stretched plate then undergoes ageing,
g. optionally, additional cold working of at least 3% and an annealing treatment at a temperature of at least 500°C are carried out; the annealing treatment can be carried out before or after steps h or i of machining and surface treatment,
h. the aged plate is machined into a vacuum chamber element,
i. surface treatment of the vacuum chamber element obtained in this way, preferably comprising anodization carried out at a temperature of between 10 and 30°C, is performed with a solution comprising 100 to 300 g/l of sulphuric acid and 10 to 30 g/l of oxalic acid and 5 to 30 g/l of at least one polyol,
said method comprising appropriate additional annealing and/or solution heat treatment and/or cold working and/or annealing steps to obtain a grain size such that the average linear intercept length . , measured in plane L/TC according to standard ASTM E112, is at least 350 µm between surface and mid-thickness.

10. Method according to claim 9 wherein the rolling temperature is maintained at a temperature above 500°C and preferably at a temperature above 525°C.

11. Method according to claim 10 wherein the natural logarithm of the Zener-Hollomon parameter Z defined by equation (1), In Z is between 21 and 25 and preferably between 21.5 and 24.5 for the majority of passes and preferably for all passes made during hot rolling. $Z = \dot{ε} {e}^{Q / \left(RT\right)}$

12. Method according to any one of claims 9 to 11 wherein solution heat treatment is preceded by cold working by rolling or stretching with a deformation of at least 4% and preferably at least 7%.

13. Method according to any one of claims 9 to 12 wherein additional cold working of at least 3% is carried out after the ageing step and annealing treatment at a temperature of at least 500°C, and preferably at least 525°C; the annealing treatment can be performed before or after the machining and surface treatment steps.
